# EUROPÄISCHE PATENTSCHRIFT

(11) **EP 0 421 521 B1**
(45) Veröffentlichungstag und Bekanntmachung des Hinweises auf die Patenterteilung: **09.11.1994**
(21) Anmeldenummer: 90202558.4
(22) Anmeldetag: 27.09.1990
(51) Int. Cl.: H01J 35/10

(54) **Röntgenröhrenanode mit Oxidbeschichtung**
X-ray tube anode with oxide layer
Anode pour tube à rayons X avec couche d'oxide

(30) Priorität: 02.10.1989 AT 2276/89
(43) Veröffentlichungstag der Anmeldung: 10.04.1991
(73) Patentinhaber: METALLWERK PLANSEE GESELLSCHAFT M.B.H., 6600 Reutte, Tirol (AT)
(72) Erfinder: Hohenauer, Wolfgang, A-6330 Kufstein (AT)
(74) Vertreter: Lohnert, Wolfgang, Dr.

(56) Entgegenhaltungen:
- FR-A- 2 381 834
- FR-A- 2 521 776
- US-A- 3 993 923
- US-A- 4 870 672
- PATENT ABSTRACTS OF JAPAN vol. 6, no. 259 (E-149)(1137) 17 Dezember 1982, & JP-A-57 158 937

## Beschreibung

Die Erfindung betrifft eine Röntgenanode, insbesondere Drehanode, hoher Wärmeemissivität, mit einem Grundkörper aus hochschmelzendem Metall oder dessen Legierungen sowie einem Brennfleck- bzw. Brennbahnbereich aus ggf. vom Grundkörper verschiedenem hochschmelzenden Metall, wobei die Röntgenanode zumindest auf Teilen der Oberfläche außerhalb der Brennbahn einen im wesentlichen die Metalle Titan, Zirkonium und Wahlweise Aluminium aufweisenden oxidischen Überzug besitzt.

Röntgenröhrenanoden senden nur einen Bruchteil der eingestrahlten Energie in Form von Röntgenstrahlung aus. Der Rest wird in Wärme überführt und muß die Anode in Form von Wärmestrahlung verlassen.
Es ist daher seit vielen Jahren bekannt, die Wärmeemissivität von Röntgenanoden aus hochschmelzenden Metallen mittels eines oxidischen Überzuges zu verbessern (AT-A-337 314, DE-A-22 01 979, DE-A-24 43 354). Diese Vorveröffentlichungen nehmen für sich in Anspruch, mittels unterschiedlicher Oxidwerkstoffe und Fertigungsverfahren die Haftung der Oxidschicht auf der Oberfläche des Grundmetalles gegenüber dem Stand der Technik zu erhöhen und die thermische Emissivität der Anodenoberfläche zu steigern.
Dabei hat sich gezeigt, daß die Leistungsfähigkeit derart hergestellter Schichten angesichts der laufend zunehmenden Anforderungen an Röntgenanoden hinsichtlich Schichtalterung, Wärmeabstrahlfähigkeit sowie die Beständigkeit gegen Entgasung (Vermeidung elektrischer Überschläge) begrenzt ist.

Die EP-A-0 172 491 beschreibt in einer Weiterentwicklung eine Röntgenanode aus einer Molybdänlegierung mit einem Oxidüberzug aus einer Mischung von 40 % - 70 % Titanoxid, der Rest stabilisierende Oxide aus der Gruppe ZrO₂, HfO, MgO, CeO₂, La₂O₃ und SrO. Zur besseren Realisierung der obengenannten Anforderungen an derartige Schichten stellt sich diese Vorveröffentlichung insbesondere die Aufgabe der Aufschmelzung der Oxide zu glatten, glänzend schimmernden Schichten mittels wirtschaftlicher Verfahren.

Die EP-A-0 244 776 betrifft im wesentlichen den gleichen Erfindungsgegenstand. Die Erfindung zieht sich auf die Vorbehandlung des oxidischen Materials vor der Auftragung auf die Röntgenanode mittels üblicher Spritztechniken. Dabei wird eine Mischung aus 77 % - 85 % Titandioxid mit 15 - 23 Gew.% Calciumoxid in einem ersten Verfahrensschritt zu einem Pulver mit homogener Phase verarbeitet und dann ggf. in Mischung mit anderen Oxidpulvern nach bekannten Spritzverfahren aufgetragen. Als Beschichtungsprozesse für die Oxidbeschichtung auf den Röntgenanoden aus hochschmelzenden Metallen werden Plasmaspritzen, Sputteringverfahren, chemische und physikalische Abscheideverfahren aus der Gasphase oder auch das Elektronenstrahlverfahren genannt. Üblicherweise wird eine Röntgenanode aus hochschmelzendem Metall zum Abschluß des Herstellungsprozesses einer Entgasungsglühung unterzogen. Die Entgasungsglühung der Anode dient der Vermeidung von Gasaustritten und in deren Folge von höchst unerwünschten Plasma-Überschlägen zwischen den Elektroden beim Einsatz derselben in einer Röntgenröhre im Hochvakuum.
Die erfinderische Lehre dieser Vorveröffentlichung beinhaltet eine vorteilhafte Abstimmung der Materialzusammensetzung der Oxidschicht im Hinblick auf die Glühbehandlung nach der Beschichtung der Röntgenanoden. Diese Entgasungsglühungen dienen gleichzeitig der endgültigen Formation und Aufschmelzung der Oxidphase, d.h. der Umwandlung in einen Zustand, der alleine durch ein Oxidauftrageverfahren, wie das Plasmaspritzverfahren, nicht erreichbar ist. Die Schichtzusammensetzung gemäß Vorveröffentlichung und die Verfahren zu ihrer Herstellung werden jedoch den gestellten Anforderungen nur ungenügend gerecht. Vielmehr besteht beim Glühen der Oxidschichten nach dieser Vorveröffentlichung die Gefahr, daß bei einer Glühtemperatur, bei der die Oxide zu glatten, guthaftenden Schichten aufschmelzen, diese bereits so dünnflüssig sind, daß die Kontur zwischen beschichteten und unbeschichteten Teilen der Röntgenanoden-Oberfläche in unerwünschtem, im Bereich der Brennbahn nicht tolerierbarem Ausmaße verfließt.
Zudem weisen derartige Oxidschichten bei den erforderlichen Glühtemperaturen eine störende Gasphasenbildung auf.

Die Aufgabe vorliegender Erfindung besteht demnach darin, der oxidischen Oberflächenschicht eine solche Zusammensetzung zu geben, daß bei seiner Herstellung nach gebräuchlichen Auftrageverfahren, einschließlich der Glühbehandlung, einerseits die bisher erzielbaren guten Haftungseigenschaften zwischen Oxidschicht und Substrat sowie die guten thermischen Emissivitätseigenschaften der Schicht zumindest beibehalten, wenn nicht übertroffen werden. Daneben soll der strukturelle Aufbau und die Zusammensetzung der Oxidschicht eine einfachere technische Handhabung bei der Schichtherstellung erlauben, insbesondere hinsichtlich einer glatten Aufschmelzung ohne störendes Abdampfen und unerwünschtes Fließen des Oxides während der Glühbehandlung der Röntgenanode.

Die Aufgabe wird erfindungsgemäß dadurch gelöst, daß der oxidische Überzug auf der Röntgenanode 1 - 20 Gew.% Siliziumoxid enthält und eine homogen aufgeschmolzene Phase ist.

Die Oxidschicht gemäß Erfindung auf eine Röntgenanode aus hochschmelzenden Metallen aufgetragen weist hervorragend Haftung, glatte Oberflächen und einen hohen thermischen Wärmekoeffizient ε ≈ 0,80 auf. Die oxidische Schicht hat gegenüber dem Stand der Technik jedoch den entscheidenden Vorteil, daß sie bei sonst vergleichbaren Bedingungen während der erforderlichen Glühbehandlung der Anode weniger flüssig ist, d. h. die Schmelzzähigkeit ist im Vergleich mit gleichartigen Oxidschichten ohne den Siliziumoxidzusatz beim Aufschmelzen während der Glühbehandlung höher. Die Konturen zwischen Oberflächenteilen mit und ohne Oxidbeschichtung verfließen nicht. Es kommt nur in vergleichsweise geringem Ausmaß zur Abdampfung und zum unerwünschten Niederschlag von Oxidanteilen auf nicht beschichteten Oberflächenteilen während des Glühvorganges. Mittels Abstimmung von Oxidzusammensetzung und Temperatur der Glühbehandlung lassen sich Schichten mit einer angestrebten Oberflächenrauhigkeit von ca. 20µm (R_{T}) und dem Aussehen einer Orangenhaut erzielen.

Röntgendrehanoden werden heute üblicherweise aus den hochschmelzenden Metallen Wolfram, Molybdän oder Molybdänlegierungen, insbesondere der kohlenstoffhaltigen Legierung TZM, hergestellt.

Der oxidische Überzug weist einmal die schon bisher bevorzugten Oxidkomponenten Zirkonoxid, Calciumoxid und/oder Titanoxid, beispielsweise im Verhältnis 70 : 10 : 20 auf. Das Calciumoxid kann durch andere für derartige Anwendungen bekannte stabilisierende Oxide teilweise oder ganz ersetzt und weiters um geringe Anteile anderer, thermisch stabiler Verbindungen, wie Boride und/oder Nitride ergänzt werden. Daneben kann das vorgenannte Oxidgemisch bis zu 10 Gew.% Aluminiumoxid-Anteile vornehmlich zur Herabsetzung bzw. Steuerung der Aufschmelztemperatur enthalten.
Der restliche Anteil an der Zusammensetzung des oxidischen Überzuges ist erfindungsgemäß Siliziumoxid mit einem Gewichtsanteil von 1 - 20 %, vorzugsweise 4 - 7 %.
Die Dicke der Oxidschicht kann je nach Abscheideverfahren zwischen einigen wenigen und einigen tausend Mikrometern variieren.

Als Abscheideverfahren haben sich die bekannten PVD- und CVD-Verfahren, insbesondere Plasma-CVD-Verfahren und Sputterverfahren ebenso bewährt wie Flammspritz-, Plasmaspritz- und Elektronenstrahlverfahren. Unter homogener Phase ist bei dem oxidischen Überzug ein feinverteiltes Oxidgemisch zu verstehen.

Bei Röntgenanoden aus Molybdän und üblichen Molybdänlegierungen, wie TZM, läßt sich die gewünschte Oxidschichtstruktur und Oberflächenrauhigkeit bei gleichzeitig bleibend guter Haftung zwischen Schicht und Grundmaterial mittels Glühungen bei Temperaturen zwischen 1550°C und 1680°C sowie einer Glühzeit zwischen 30 Minuten und 1,5 Stunden vorteilhaft erreichen. Die Abdampfung von Oxidanteilen beginnt bei Temperaturen oberhalb ca. 1550°C praktisch bemerkbar zu werden. In ungünstigsten Fällen ist daher eine Abdeckung des Brennbahnbereiches während der Glühbehandlung oder eine abschließende Reinigungs-, beispielsweise auch Schleifbehandlung der Brennbahn im Anschluß an die Glühbehandlung empfehlenswert.

Die Molybdänlegierung TZM mit geringen Kohlenstoffanteilen neigt zur Kohlenstoff-Freisetzung bei Temperaturen oberhalb 1550°C. Der freigesetzte Kohlenstoff bildet mit den Sauerstoff-Komponenten des Oxids in der Oxidschicht flüchtiges CO bzw. CO₂ und hat eine vorzeitige Alterung der Schicht zur Folge. Es ist daher bei der Verwendung von TZM als Grundmaterial in einzelnen Ausgestaltungen der Erfindung vorteilhaft, zwischen Grundmaterial und Oxidschicht eine Diffusionsbarriere einer Schichtdicke von wenigen Mikrometern bis in den Bereich von Millimetern aus reinem Molybdän bzw. aus einem Mo / Oxid Verbundmaterial einzubringen.

Die Erfindung wird anhand der nachfolgenden Ausführungsbeispiele näher erläutert.

### Beispiel 1

Eine Röntgendrehanode, bestehend aus der Legierung Mo 5 Gew.% W besitzt im Brennbahnbereich eine ca. 2 mm dicke W-Re-Schicht. Zur Erhöhung der Wärmeabstrahlfähigkeit wird diese Anodenoberfläche mit einer Oxidschicht gemäß Erfindung versehen.
Dazu wird eine fertig gesinterte und mechanisch umgeformte Röntgenanode auf der zu beschichtenden Anoden-Rückseite mittels Sandstrahlen gereinigt und aufgerauht und möglichst gleich anschließend unter den üblichen Verfahrensbedingungen mittels Plasmaspritzens von Oxidpulver beschichtet. Das aufgetragene Oxidpulver weist folgende Zusammensetzung auf: 89 Gew.% einer Oxidmischung aus 72 Gew.% ZrO₂, 8 Gew.% CaO, 20 Gew.% TiO₂, ferner 5 Gew.% Al₂O₃ und 6 Gew.% Si-O₂.
Die so beschichtete Drehanode muß einer Glühbehandlung unterworfen werden, um sie für den Einsatz in Röntgenröhren brauchbar zu machen. Durch die Glühung wird die Drehanode, und zwar sowohl das Grundmaterial als auch das Schichtmaterial von Gaseinschlüssen sowie von bei höheren Temperaturen flüchtigen Verunreinigungen weitgehend befreit, um beim späteren Einsatz der Drehanode in der Hochvakuum-Röntgenröhre elektrische Überschläge als Folge der Freisetzung von Gaseinschlüssen auszuschalten. Die Entgasungsglühung erfolgt, abgestimmt auf das Anoden-Grundmaterial, innerhalb eines engen Temperatur- und Zeitbereiches, um unerwünschte Strukturänderungen des Grundmaterials zu vermeiden. Andererseits muß die aufgetragene Schicht in Abhängigkeit von deren Zusammensetzung ebenfalls innerhalb eines sehr spezifischen Temperatur- und Zeitbereiches behandelt werden, um ein Aufschmelzen in der gewünschten homogenen Phase und mit einer leicht genoppten Oberflächenstruktur (Orangenhautschicht) zu erzielen.

Die Glühung erfolgt im vorliegenden Fall bei 1620°C während 65 Minuten. Die aufgeschmolzene Schicht weist den gewünschten Schwärzungsgrad sowie die angestrebte Oberflächenstruktur (Orangenhaut) auf. Es kommt zu keinem unkontrollierten Fließen der aufschmelzenden Oxidschicht, insbesondere nicht im Übergangsbereich zwischen beschichteten und unbeschichteten Teilen der Drehanodenoberfläche. Soweit während des Glühvorganges gasförmige Oxide von der Schichtoberfläche abdampfen, schlagen sich diese nicht als störender Schichtbelag im ursprünglich nicht beschichteten Brennbahnbereich der Drehanode nieder.

Die Drehanode wurde anschließend in einer Röntgenröhren-Versuchsanordnung unter praxisnahen Bedingungen erprobt. Sie lief dort über mehrere Tage störungsfrei innerhalb der geforderten Grenzbelastung.

### Beispiel 2

### TZM Anode mit Kohlenstoff-Barriere

Eine Röntgendrehanode, bestehend aus der Legierung TZM besitzt im Brennbahnbereich eine ca. 2 mm dicke W/Re-Schicht. Zur Erhöhung der Wärmeabstrahlfähigkeit wird diese Anodenoberfläche mit einer Oxidschicht gemäß Erfindung versehen.

Dazu wird eine fertig gesinterte und mechanisch umgeformte Röntgenanode mittels Sandstrahlen oberflächlich gereinigt und aufgerauht und möglichst gleich anschließend unter den üblichen Verfahrensbedingungen mittels Plasmaspritzen außerhalb des Brennbahnbereiches beschichtet. Zunächst wird eine als Kohlenstoff-Barriere wirkende Molybdän-Schicht aufgebracht und einer Reduktionsglühung in Wasserstoff bei 1350°C über 2 Stunden unterzogen. Anschließend erfolgt eine erste Oxidbeschichtung auf der Basis Aluminiumoxid-Titanoxid. Erst diese Oxidschicht ermöglicht das Aufschmelzen des schwärzungsfähigen oxidischen Überzuges in der erforderlichen Qualität. Der abschließend aufgebrachte oxidische Überzug weist die Zusammensetzung auf: 94 Gew.% einer Oxidmischung aus 72 % Zirkonoxid, 8 % Kalziumoxid, 20 % Titanoxid, ferner 6 % Siliziumoxid.

Die so beschichtete Drehanode muß einer Glühbehandlung entsprechend Beispiel 1 unterworfen werden.
Die Glühbedingungen lauten: T = 1580°C, h = 45 min.

Die Drehanode wurde anschließend entsprechend Beispiel 1 in einer Röntgenröhren-Versuchsanordnung unter praxisnahen Bedingungen erprobt. Sie lief dort störungsfrei innerhalb der geforderten Grenzbelastung.

## Patentansprüche

1. Röntgenanode, insbesondere Drehanode, hoher Wärmeemissivität, mit einem Grundkörper aus einem hochschmelzenden Metall oder dessen Legierungen sowie einem Brennfleck- bzw. Brennbahnbereich aus ggf. vom Grundkörper verschiedenem, hochschmelzenden Metall, die zumindest auf Teilen der Oberfläche außerhalb der Brennbahn einen die Metalle Ti, Zr und wahlweise Al aufweisenden oxidischen Überzug besitzt,
**dadurch** **gekennzeichnet**,
daß der Überzug 1 - 20 Gew.%-Anteile Siliziumoxid enthält und eine homogen aufgeschmolzene Phase ist.

2. Röntgenanode nach Anspruch 1, dadurch gekennzeichnet, daß der oxidische Überzug stabilisierende Oxidzusätze enthält.

3. Röntgenanode nach Anspruch 2, dadurch gekennzeichnet, daß der stabilisierende Zusatz CaO ist.

4. Röntgenanode nach Anspruch 1 - 3, dadurch gekennzeichnet, daß zwischen dem Grundkörper aus einer Mo-Legierung und dem oxidischen Überzug eine zweilagige, zwischen 10 und 1000µm dicke Zwischenschicht angeordnet ist, wobei die erste Lage aus Mo und die zweite Lage aus einem Oxid aus TiO₂ und/oder Al₂O₃ besteht.

5. Röntgenanode nach Anspruch 1 - 4, dadurch gekennzeichnet, daß der Oxidüberzug folgende Zusammensetzung aufweist:
89 Gew.% einer Oxidmischung aus 72 Gew.% ZrO₂, 8 Gew.% CaO und 20 Gew.% TiO₂; zusätzlich 5 Gew.% Al₂O₃ und 6 Gew.% SiO₂

6. Verfahren zur Herstellung einer Röntgenanode nach einem der Ansprüche 1 - 5, dadurch gekennzeichnet, daß der oxidische Überzug mittels Plasma-Spritzens von Oxidpulvern aufgebracht und gleichzeitig mit der Entgasung und Reinigung des Substrates in einem anschließenden Glühprozeß bei Temperaturen zwischen 1550 und 1680°C während einer Glühzeit zwischen 0,5 und 1,5 Stunden zu einer homogenen Phase mit strukturierter Oberfläche aufgeschmolzen wird.

## Claims

1. X-ray anode, in particular rotary anode, with a high heat emissivity, having a base body composed of a metal with a high melting point or its alloys and having a cathode spot or strip region optionally of a different metal with a high melting point from the base body, the X-ray anode having an oxidic coating comprising essentially the metals Ti, Zr and optionally Al at least on parts of the surface outside the cathode strip, characterised in that the coating contains 1 - 20 % by weight silicon oxide and is a homogeneously molten phase.

2. X-ray anode according to claim 1, characterised in that the oxidic coating contains stabilising oxide additives.

3. X-ray anode according to claim 2, characterised in that the stabilising additive is CaO.

4. X-ray anode according to claim 1-3, characterised in that between the base body composed of a Mo alloy and the oxidic coating, a two-ply middle layer having a thickness of between 10 and 1000µm is provided, the first layer consisting of Mo and the second layer of an oxide composed of TiO₂ and/or Al₂O₃.

5. X-ray anode according to claim 1-4, characterised in that the oxide coating has the following composition: 89 % by weight of an oxide mixture composed of 72 % by weight ZrO₂, 8 % by weight CaO, and 20 % by weight TiO₂; additionally 5 % by weight Al₂O₃ and 6 % by weight SiO₂.

6. Method of manufacturing an X-ray anode according to one of claims 1-5, characterised in that the oxidic coating is applied by the plasma sputtering of oxide powders, and simultaneously with degassing and cleaning of the substrate, in a subsequent annealing process at temperatures of between 1550 and 1680°C, the coating is melted for an annealing time of between 0.5 and 1.5 hours to form a homogeneous phase with a structured surface.

## Revendications

1. Anode de tube à rayons X, en particulier anode tournante, à haute émittance thermique, comprenant un corps de base en métal à haut point de fusion ou en alliages de ceux-ci, ainsi qu'une zone de foyer de gaine ou de bande de gaine en un métal à haut point de fusion, éventuellement différent du corps de base, qui possède, au moins sur des parties situées en dehors de la bande de gaine, un revêtement formé par voie d'oxydation présentant les métaux: Ti, Zr et à volonté Al,
caractérisé en ce que
le revêtement contient des proportions de 1 à 20% en poids d'oxyde de silicium et une phase homogène fondue.

2. Anode de tube à rayons X selon la revendication 1, caractérisée en ce que le revêtement formé par oxydation contient des additifs d'oxydes stabilisants.

3. Anode de tube à rayons X selon la revendication 2, caractérisée en ce que l'additif stabilisant est de la CaO.

4. Anode de tube à rayons X selon l'une des revendications 1 à 3, caractérisée en ce que une couche intermédiaire en deux strates, d'une épaisseur comprise entre 10 et 1000 µm, est disposée entre le corps de base en un alliage de Mo et le revêtement formé par oxydation, la première strate se composant de Mo et la deuxième strate d'un oxyde TiO₂ et/ou Al₂o₃.

5. Anode de tube à rayons X selon l'une des revendications 1 à 4, caractérisée en ce que la composition du revêtement d'oxyde est la suivante:
89% en poids d'un mélange d'oxydes comprenant 72% en poids de ZrO₂, 8% en poids de CaO et 20% en poids de TiO₂; ainsi que 5% en poids de Al₂O₃ et 6% en poids de SiO₂.

6. Procédé de fabrication d'une anode pour tube à rayons X selon l'une des revendications 1 à 5, caractérisé en ce que le revêtement formé par oxydation est réalisé par pulvérisation en plasma de poudres d'oxyde et est fondu de façon simultanée avec le dégazage et le nettoyage du substrat dans un processus de recuit ultérieur à des températures comprises entre 1550 et 1680°C pendant un temps de recuit compris entre 0,5 et 1,5 heures, pour former une phase homogène à surface structurée.
